# EUROPÄISCHE PATENTSCHRIFT

(11) **EP 4 551 677 B1**
(45) Veröffentlichungstag und Bekanntmachung des Hinweises auf die Patenterteilung: **01.04.2026**
(21) Anmeldenummer: 23739197.4
(22) Anmeldetag: 04.07.2023
(51) Int. Cl.: C10M 169/04, C10N 20/02, C10N 30/02, C10N 30/06, C10N 30/10, C10N 30/12, C10N 30/00, C10N 40/04, C10N 60/14, C10N 30/14, C10N 40/14

(54) **FLÜSSIGKEITSZUSAMMENSETZUNG ZUR VERWENDUNG IN ELEKTRISCHEN ANTRIEBEN**
LIQUID COMPOSITION FOR USE IN ELECTRIC DRIVES
COMPOSITION LIQUIDE DESTINÉE À ÊTRE UTILISÉE DANS DES ENTRAÎNEMENTS ÉLECTRIQUES

(30) Priorität: 04.07.2022 DE 102022116644
(43) Veröffentlichungstag der Anmeldung: 14.05.2025
(73) Patentinhaber: VOLKSWAGEN AG, 38440 Wolfsburg (DE)
(72) Erfinder: FAHL, Jörg, 38444 Wolfsburg (DE)
(74) Vertreter: Gulde & Partner
(86) Internationale Anmeldenummer: PCT/EP2023/068431
(87) Internationale Veröffentlichungsnummer: WO 2024/008739

(56) Entgegenhaltungen:
- EP-A1- 3 786 264
- EP-A1- 4 130 208
- WO-A1-2021/193869
- US-A1- 2010 130 390
- US-A1- 2020 332 218

## Beschreibung

Die Erfindung betrifft eine Flüssigkeitszusammensetzung, die sich besonders als Schmierflüssigkeit in Getrieben in einem Antriebssystem elektrisch angetriebener Fahrzeuge, insbesondere ausschließlich elektrisch angetriebener Fahrzeuge eignet. Die erfindungsgemäße Flüssigkeitszusammensetzung kann zusätzlich zumindest temporär in Kontakt mit einer Leistungselektronik und einer Batteriezelle kommen und zur Kühlung der Leistungselektronik dienen.

Aus der Automobiltechnik ist bekannt, kraftübertragende Zahnräder in Getrieben, egal ob gerad- oder schrägverzahnt, zur Vermeidung von Verschleiß, zur Abfuhr der im Zahneingriff entstehenden Wärme und zur Herabsetzung der im Zahneingriff entstehenden Reibung zu schmieren, um deren Dauerhaltbarkeit und Funktionsfähigkeit zu gewährleisten.

Dabei erfolgt die Schmierung durch Tauch- oder Zwangsschmierung. Bei der Tauchschmierung tauchen die Zähne und Zahnflanken der Zahnräder infolge der Rotation der Zahnräder beim Betrieb in einen Ölsumpf ein und nehmen dabei die zur Schmierung notwendige Schmierstoffmenge auf. Hingegen wird bei der Zwangsschmierung der Schmierstoff durch aktive Beölungsmaßnahmen in den Zahneingriff der Zahnräder eingebracht.

Die hierfür verwendete Schmierstoffzusammensetzung muss in ihren physikalisch-chemischen Eigenschaften so beschaffen sein, dass die zu schmierenden Getriebezahnräder (im Weiteren Verzahnung genannt) ihre kraftübertragende Funktion sicher und dauerhaltbar ausüben können. Hierzu werden Schmier- bzw. Getriebeöle, die dem oben beschriebenen Anwendungsfall entsprechen, derart formuliert, dass rheologisch geeignete Grundflüssigkeiten (die sogenannten Grundöle) mit zahlreichen Wirkstoffen (den sogenannten Additiven) versetzt werden, die eine Eigenschaftsverbesserung des Grundölsystems herbeiführen. Dabei sind die Additive verschiedenen chemischen Substanzklassen zuzuordnen und wirken teils physikalisch, teils chemisch oder durch eine Kombination von beiden Wirkungsweisen.

Motor- und Getriebeöle werden mit SAE-Klassen (SAE = Society of Automotive Engineers) beschrieben, welche Temperaturen für die Viskositätsmessungen, Viskositätsgrenzwerte und Klassenzuordnungen festlegen. Im heißen Zustand wird für Motor- und Getriebeöle die Viskosität einheitlich für alle SAE-Klassen bei 100 °C bestimmt. Die erfindungsgemäße Zusammensetzung weist so günstige Viskositäts- und Scherstabilitätseigenschaften auf, dass eine entsprechende Einstufung in die bislang gültige SAE Klassifikation J 306 nicht möglich ist.

Zu den Grundölen gehören insbesondere Mineralöle, teilsynthetische und synthetische Öle und natürliche Öle.

Mineralöle werden im Allgemeinen aus Erdöl oder Rohöl durch Destillation bzw. Raffination und gegebenenfalls weitere Reinigungs- und Veredelungsverfahren gewonnen. Im Allgemeinen unterscheidet man paraffinbasische, naphthenische und aromatische Anteile in Rohölen bzw. Mineralölen, wobei die Begriffe paraffinbasischer Anteil für gesättigte, unverzweigte oder verzweigte Alkane und naphtenischer Anteil für Cycloalkane stehen. Darüber hinaus weisen Mineralöle, je nach Herkunft und Veredelung unterschiedliche Anteile an n-Alkanen, iso-Alkanen mit einem geringen Verzweigungsgrad, sogenannte monomethylverzweigte Paraffine, und Verbindungen mit Heteroatomen, insbesondere O, N und/oder S auf, denen geringfügig polare Eigenschaften zugesprochen werden.

Die synthetischen Grundöle umfassen unter anderem organische Ester, beispielsweise Diester und Polyolester, Polyalkylenglykole, Polyether, synthetische Kohlenwasserstoffe, wie Polyalphaolefine (PAO), Silikonöle und Perfluoralkylether.

Natürliche Öle sind tierische oder pflanzliche Öle, wie beispielsweise Klauenöle oder Jojobaöle.

Die Grundöle können auch als Mischungen eingesetzt werden und sind vielfach kommerziell erhältlich.

Schmierflüssigkeiten enthalten typischerweise verschiedenartige Substanzen zur gezielten Verbesserung bestimmter Eigenschaften. Diese Zusätze (Additive) dienen beispielsweise zur Verbesserung des Lasttragevermögens und des Verschleißschutzes (Hochdruck- und Antiverschleißzusätze), des Schaumverhaltens (Schauminhibitoren), der Reibeigenschaften (Friction Modifier) sowie der Oxidations- und Korrosionsstabilität (Oxidationsinhibitoren, Metallpassivatoren, Rostinhibitoren). Weiterhin werden Dispergiermittel und Detergentien als Zusätze verwendet. Zusätzlich können Fließverbesserer, als sogenannte Viskositätsindex (VI)-Verbesserer (höhermolekulare Verdicker) in Dosierungen von etwa 5,0 bis 15,0 Gew.% und/oder Stockpunkterniedriger von etwa 0,2 bis 2,0 Gew. % zugegeben werden.

Im Vergleich zu Schaltgetrieben in Verbindung mit konventionellen Verbrennungskraftmotoren liegt in elektrischen Antrieben das Drehmoment im gesamten Drehzahlbereich vergleichsweise konstant an, selbst bei Anfahrt. Das Drehzahlniveau liegt in elektrischen Antrieben und deren Verzahnungen deutlich höher. Die elektrischen und elektronischen Komponenten und Bauteile stehen zum Teil in Kontakt mit dem Schmieröl, entweder durch direkte Benetzung mit dem Schmieröl oder durch das Eindringen des Schmieröls in konstruktions- und fertigungsbedingte Spalten, sodass das Schmieröl zu den elektrischen und elektronischen Komponenten gelangen kann. Infolgedessen ist festzustellen, dass im Schmieröl enthaltene Additive, die chemisch aktiven Schwefel enthalten, mit den Metallen (insbesondere Kupfer und Silber) der elektrischen und elektronischen Bauteile schwefelkorrosive Reaktionen eingehen, die zur Beeinträchtigung der Funktion der elektrischen Komponenten führen können.

Bei den üblicherweise für Getriebeöle verwendeten Verschleißschutz-Additiven handelt es sich um Schwefel und/oder Phosphor und/oder Zink und/oder Halogen enthaltende Verbindungen. Insbesondere werden spezielle Hochdruckverschleißzusätze (sogenannte Extreme-Pressure-(EP)-Additive) eingesetzt, die in ihrer chemischen Grundkonstitution langkettige Kohlenwasserstoffe darstellen, die durch eine Schwefelkette miteinander verbrückt werden. Beispiele hierfür sind Polysulfide, geschwefelte Olefine und geschwefelte Ester. Diese Schwefelverbindungen neigen sehr stark dazu, in Kontakt mit Buntmetallen (zum Beispiel Kupfer oder Silber) unter Zersetzung aktiven Schwefel auszubilden, der mit den vorgenannten Metallen Sulfide bildet. Bekannterweise werden auch Triarylphosphate, Zinkdialkyldithiophosphate, Dithiocarbamate und Dimercaptothiadiazole eingesetzt.

Kommen beispielsweise Thiole mit Kupferoberflächen in Kontakt, so erfolgt zunächst die Bildung von Kupferthiolatkomplexen einhergehend mit einem Redoxprozess, bei dem Thiole zu Disulfiden oxidiert und Cu(II) zu Cu(I) reduziert werden.

Das Dokument US 4,217,232 offenbart Reaktionsprodukte aus Polysulfiden mit einem Grignard-Reagenz als Antioxidantien in Schmiermitteln. Das Dokument US 3,873,454 offenbart ein ähnliches Schwefel-reiches Additiv als Hochdruck-Additiv für Schmiermittel. Das Dokument US 4,194,980 beschreibt ein wiederum ähnliches Hochdruck-Schmiermittel mit Inhaltsstoffen, die durch Reaktion aus schwefelhaltigen Olefinen mit zyklischen Polydisulfiden entstehen.

Das Dokument US 2022/0041951 A1 beschreibt ein Schmiermittel mit einem Phosphor-haltigen Dispergiermittel, welches 2-3,5 Gew.-% Phosphor aufweist. Enthalten sein können des Weiteren Mercaptothiadiazole und borierte Succinimide. Die beanspruchte Viskosität der Schmierflüssigkeit liegt bei 3,0 bis 6,5 mm²/s, bei 100°C gemessen.

Das Dokument WO 2017/079017 A1 offenbart ein Schmiermittel zur Verwendung im elektrischen Antriebsstrang enthaltend ein Verschleißschutzadditiv mit 0,3 -2,0 % eines Aminsalzes einer Phosphorverbindung, erhalten aus P₂S₅, einem Alkohol, Alkylenoxid und P₂O₅. Die Viskosität liegt bei 3 bis 7,5 mm²/s, bei 100°C gemessen. Zusätzlich enthält das Schmiermittel geschwefelte Olefine von 0,5 - 7 Gew.-%. Das Salz hat neben anderen die Struktur (RO)₂PS-SH, welches mit Propylenoxid reagiert wurde und wobei R unter anderem ein Alkylrest wie 2-Methyl-4-pentyl sein kann. Enthalten sein kann auch Dimercapto-thiadiazol und ein ascheloses Succinimid.

Das Dokument EP 2 960 321 A1 beschreibt eine Schmierflüssigkeit mit Zusätzen, die zu einer kinematischen Viskosität bei 100°C von 2,5 - 4,0 mm²/s führt.

Das Dokument WO 2020/264154 A1 / US 2020/ 039608 beschreibt das Herstellverfahren von Methylparafinen aus Dimeren von linearen alpha-Olefinen (LAO) mittels eines Metallocene-Katalysatorsystems. Es wird eine Anwendung als Wärmeträgerflüssigkeit zur Kühlung einer Batterie in einem elektrisch betriebenen Fahrzeug beansprucht. Es werden vorteilhafte Wärmeübertragungseigenschaften erwähnt.

Weitere Schmierstoffzusammensetzungen sind aus US 2020/332 218 A1, US 2010/0 130 390 A1, EP 3 786 264 A1 und WO 2021/193 869 A1 (EP 4 130 208 A1) bekannt.

Die Schwierigkeit der Entwicklung einer optimalen Schmierflüssigkeitszusammensetzung liegt darin, eine solche zu finden, die insbesondere den speziellen Schmierungsanforderungen in elektrischen Antrieben für Verzahnungen und Wälzlagern bei hohen Drehzahlen und durchgängig hohen Momenten bei gleichzeitig niedriger Reibung umfassend genügt und gleichzeitig keine korrosiven Veränderungen in und an elektrischen und elektronischen Bauteilen, die in direktem Kontakt mit der Flüssigkeit stehen, hervorruft.

Der Erfindung liegt somit die Aufgabe zugrunde, eine optimierte Schmierflüssigkeitszusammensetzung zu finden, die für den Einsatz in elektrischen Motoren oder elektrischen Antrieben geeignet ist. Metalle wie Kupfer und Silber sollen durch Kontakt möglichst kaum oder gar nicht beeinträchtigt werden.

Die Erfindung soll in einem Getriebe eines elektrischen Antriebsstrangs einen günstigen Wirkungsgrad erlauben.

Gegenstand der Erfindung ist eine Flüssigkeitszusammensetzung gemäß Anspruch 1 mit einer niedrigen kinematischen Viskosität (gemessen nach ASTM D 445 bei 100°C) im Bereich von 0,8 bis 4,0 mm²/s, bevorzugt 2,0 bis 2,8 mm²/s, besonders bevorzugt 2,2 bis 3,1 mm²/s, umfassend
- 50-99,93 Gew.-% eines Grundöls oder Grundölgemischs, ausgewählt aus Polyalphaolefin-Ölen nach Gruppe IV der API-Klassifikation oder GTL-Grundölen nach Gruppe III der API-Klassifikation;
   sowie die folgenden Additive:
   - 0,2 bis 4,0 Gew.-% eines borhaltigen, aschefreien Bernsteinsäureamids und/oder - imids,
   - 0,05 bis 1,0 Gew.-% einer Alkyl-Thiadiazolverbindung nach Formel (la) und/oder (Ib), wobei C₉H₁₉ tert-Nonyl ist, und
   - Phosphorverbindungen (II) wie später beschrieben.

In umfassenden Untersuchungen mittels sowohl bekannter, als auch gezielt neu entwickelter tribologischer Prüfverfahren und Messmethoden zeigten sich überraschend sehr unterschiedliche Ergebnisse dieser Versuchsölformulierungen hinsichtlich Wirkungsgrad in Getriebeversuchen mit den beschriebenen Antriebskonzepten. Anhand der Prüfergebnisse zeigte sich, dass eine Vorhersagbarkeit von Wirkungsgradverhalten allein basierend auf den Viskositätsdaten nicht möglich ist. Weiterhin zeigte sich zusätzlich nahezu durchgehend ein unerwartet starker sowohl synergistischer als auch antagonistischer Einfluss von Schmierstoffzusätzen auf das Reib- und damit das Wirkungsgradverhalten der Versuchsöle in Prüfverfahren und Getrieben.

Vorteilhaft zeigten sich Schmierflüssigkeiten auf Basis niedrigviskoser Syntheseöle auf Basis von Poly-α-Olefinen PAO, insbesondere einer Kombination von Dimeren aus linearen alpha-Olefinen (LAO) mit besonders gutem Verdampfungsverlustverhalten bei hohen Temperaturen und somit die Kombinationen mit ausgewählten aschefreien borierten Succinimid-Dispersants (PIBSA/PAM) und 2,5-Alkyl-Thiadiazolverbindungen. Überraschend konnte ein negativer Einfluss bei Verwendung einer zu hohen Menge oder zu niedrigen Menge der beanspruchten Thiadiazole in Kombination mit den Schwefel-Phosphorverbindungen (wie Phosphorsäureester) die zur erforderlichen Erhaltung eines ausreichenden Verschleißverhaltens zugegeben wurden, festgestellt werden. Somit zeigten sich unvorhersehbar starke Wechselwirkungen zwischen den verschiedenen Zusätzen in den genannten o.g. Grundölsystemen.

Zur Verbesserung der Werkstoffverträglichkeit, insbesondere mit Kupfer und Dichtungen hat sich eine vorteilhafte Auswahl an borhaltigen Dispersantzusätzen auf Basis von PIBSI und PIBSA, erwiesen, allerdings überraschend in deutlich niedrigerer Dosierung als im Vergleich zu Formulierungen für Anwendungen als Schmieröle für Doppelkupplungsgetriebe oder sogenannte ATF-Öle für Stufenautomatgetriebe.

Die in der erfindungsgemäßen Flüssigkeitszusammensetzung eingesetzten borhaltigen, aschefreien Bernsteinsäureamide und/oder -imide fungieren als Dispergenzien mit vergleichsweise niedrigem MW auf Basis von PIBSA /PIBSI/PAM werden technisch vorzugsweise aus Maleinsäureanhydrit (MAN) mit Polyisobutylen (PIB) in unterschiedlichen Molekulargewichten hergestellt, wobei man bei den PIB herstellerabhängig zwischen konventionellen eher wenig reaktive und neuere, stärker reaktive PIB und deren Mischungen unterscheidet. Die Herstellung geeigneter Dispersants auf Basis von Succinimiden ist beispielsweise in US 897696 B2, Abs. 41-47 beschrieben. Die bevorzugt eingesetzten Dispergenzien können optional mit Phosphor behandelt sein und sind boriert. Bei der Herstellung der Succinimide sind von den Polyaminen bevorzugt DETA oder TETA zu verwenden, besonders bevorzugt TEPA. Geeignete Dispergenzien sind ferner in EP 0 840 775 B1 beschrieben.

Die Auswahl der PIB wirkt sich auf die Eigenschaften der Produkte aus. Es handelt sich bei den Dispersantadditiven um technische Produkte mit daraus resultierenden Eigenschaften. PIBSA (polyisobutene succinic anhydride)

In der erfindungsgemäßen Kombination mit den beanspruchten Zusätzen und der erfindungsgemäßen Dosierung kann mit den ausgewählten Succinimid-Dispersants mit MW vorzugsweise von 600 bis 1050 die notwendige niedrige Viskosität der Flüssigkeitszusammensetzung sichergestellt werden. Hierdurch werden im Vergleich zu höheren MW von 2000 günstigere Ergebnisse hinsichtlich Wirkungsgrad und Verträglichkeit mit Polymerwerkstoffen erreicht. Weiterhin führen diese Dispersants bei vergleichsweise niedrigerer Dosierung als üblicherweise trotzdem zu einer ausreichenden Sauberkeit (keine Verschlammung, keine unerwünschten Ablagerungen) bei hohen Anwendungstemperaturen ohne die Kältefließeigenschaften zu verschlechtern. Überraschend zeigten sich nur bestimmte Kombinationen als vorteilhaft. Bei zu starker Erhöhung der Menge an Phosphorsäureester sinkt die Fresstragfähigkeit signifikant. Bei gezielter Insbesondere wird eine gute Verträglichkeit sowohl mit unbeschichteten Kupferdrahtwerkstoffen, als auch mit speziellen Drähten gewährleistet, die mit speziellen Schutzlackschichten zur Anwendung in Wicklungen der Elektromaschinen zum Einsatz kommen.

In der Zusammensetzung wirkt die 2-*tert*-Nonyl-Thiadiazolverbindung nach Formel (la) und/oder (Ib), d.h. 2-*tert*-Nonyldithio-5-mercapto-[1,3,4]-thiadiazol nach Formel (Ib) und/oder 2,5-bis(*tert-*Nonyldithio)-[1,3,4]-thiadiazol nach Formel (la) als ein so genanntes Extreme-Pressure(EP)-Additiv und weist einen Anteil von 0,05 bis 1,0 Gew.-%, insbesondere von 0,2 bis 0,8 Gew.-%, auf. Dabei hat sich die tert-Nonylgruppe gegenüber anderen Alkylgruppen als besonders wirksam gezeigt.

Das Grundöl kann insbesondere mindestens eines sein, ausgewählt aus:
- 80,0-99,5 Gew.-% eines Grundöls ausgewählt aus Polyalphaolefin-Ölen mit C 20-Kette oder C24 Kette wie z.B. Chevron Synlube 2.5 mit einer dynamischen Viskosität im Bereich von 1,0 - 4,2, bevorzugt 2,0 bis 2,5 mm²/s bei 100°C besonders bevorzugt 2,1 bis 2,4 mm²/s nach Gruppe IV der API-Klassifikation
- Eines Grundölgemischs enthaltend 15,0 - 85,0 Gew.-% eines Grundöls ausgewählt aus Polyalphaolefin-Ölen mit C20 Kette und oder C24 Kette wie z.B. Chevron Synlube 2.5 mit einer kinematischen Viskosität im Bereich von 1,0 - 4,2 mm²/s, gemessen bei 100°C bevorzugt 2,0 bis 2,5 mm²/s besonders bevorzugt 2,0 bis 2,6 mm²/s nach Gruppe IV der API-Klassifikation und zusätzlich enthaltend Syntheseöle 1-50 % GTL 3 hergestellt nach dem Fischer -Tropsch Verfahren (Kettenlänge C18-C50 verzweigt und unverzweigt, C123H2520) gemäß der Struktur (s. EC / List no.: 482-220-0, CAS no.: 848301-69-9)
- 50,0 -99,95 Gew.-% eines Grundöls ausgewählt aus speziellen Polyalphaolefin-Ölen mit hervorragend geringem Verdampfungsverlustverhalten bei hohen Temperaturen hergestellt mittels Metallkatalysatoren einer kinematischen Viskosität im Bereich von 0,9 - 4,2, bevorzugt 1,2 bis 2,6 mm²/s bei 100°C besonders bevorzugt 2,0 bis 2,4 mm²/s nach Gruppe IV der API-Klassifikation
- 50,0 -99,95 Gew.-% eines Grundöls ausgewählt aus speziellen Polyalphaolefin-Ölen mit hervorragend geringem Verdampfungsverlustverhalten bei hohen Temperaturen, hergestellt mittels Metallkatalysatoren einer kinematischen Viskosität im Bereich von 0,9 - 4,2, bevorzugt 0,9 bis 1,5 mm²/s bei 100°C besonders bevorzugt 1,2 bis 1,4 mm²/s nach Gruppe IV der API-Klassifikation
- 10,0 - 88,00 Gew.-% eines Grundöls ausgewählt aus speziellen linearen Polyolefinen mit hervorragend geringem Verdampfungsverlustverhalten bei hohen Temperaturen, hergestellt mittels Metallkatalysatoren einer kinematischen Viskosität im Bereich von 0,9 - 4,2, bevorzugt 2,0 bis 4,0 mm²/s bei 100°C besonders bevorzugt 3,2 bis 3,5 mm²/s nach Gruppe IV der API-Klassifikation

Die Additive können insbesondere wie folgt sein:
- Mindestens eins der 3 beschrieben borhaltigen Succinimid-Dispersants in der Summenkonzentration von 0,2- 4,0 Gew-%,
- 0,1 - 3 % eines borhaltigen, aschefreien Dispersant auf Basis von Poly-isobutylensuccinimiden (PIBSA oder PIBSI) mit Molekulargewicht, MW 500 -1300, bevorzugt 900 -1100 Molekulargewicht, besonders bevorzugt 950 - 1050 hergestellt aus Maleinsäureamid und/oder -imid,
- eine Alkyl-Thiadiazolverbindung nach Formel (la) und/oder (Ib), insbesondere 1,3,4-Thiadiazolidin-2,5-dithion, die vorzugsweise als Reaktionsprodukte von Wasserstoffperoxid und tert-Nonanethiol erhalten sind.

Die kinematische Viskosität wird nach der Prüfmethode ASTM D445 bestimmt. Bei -40°C liegt die Viskosität unterhalb von 2000 mPas (gemessen nach DIN 51398), bevorzugt sogar bei <1500 mPas. Die API-Klassifikation der Öle ist die Klassifikation des American Petroleoum Institute (API).

Im Rahmen der Erfindung gemachte Angaben zu Gehalten oder Konzentrationen einzelner Bestandteile beziehen sich auf die gesamte Schmierflüssigkeitszusammensetzung, sofern nichts anderes angegeben ist.

Gegenstand der Erfindung ist zudem die Verwendung der erfindungsgemäßen Schmierflüssigkeitszusammensetzung in elektronischen Bauteilen, wie batteriebetriebenen Fahrzeugen, elektrischen Antrieben und Hochdrehzahl-Getrieben in Kombination mit elektrischen Maschinen. In den elektronischen Bauteilen wird regelmäßig Kupfer und auch Silber eingesetzt.

Es ist auch umfasst, dass die Schmierstoffzusammensetzung weitere, auf das Grundöl abgestimmte Additive enthalten kann, wie beispielsweise Verschleißschutzzusätze, Antioxidantien, Metall-Desaktivatoren, Rost-Inhibitoren, Dispergiermittel, Reibungsveränderer (Friction Modifier) und Schauminhibitoren.

Vorteilhaft erlaubt die erfindungsgemäße Zusammensetzung den Einsatz klassischer Fließverbesserer in vergleichsweise geringen Konzentrationen von lediglich < 0,5 Gew.-%. Denn im Stand der Technik werden zur Veränderung der Fließeigenschaften des Grundöls normalerweise sogenannte Fließverbesserer (Viskositätsindex (VI)-Verbesserer und Stockpunkterniedriger), zum Beispiel höhermolekulare Verdicker, in Mengen von 5 bis 15 Gew.-% zugegeben.

Vorteilhaft ist es mit der Erfindung möglich, Polysulfide nicht oder nur in geringen Mengen einzusetzen und trotzdem gute Schmiereigenschaften zu erreichen. Dies verhindert bzw. verlangsamt einen chemischen Angriff auf Kupfer, welches in elektrischen Motoren, Batterien etc. vorkommt.

Die erfindungsgemäße Flüssigkeitszusammensetzung zeichnet sich bei Einsatz als Kühlflüssigkeit und in Getrieben durch hervorragende Wärmeleiteigenschaften aus.

Darüber hinaus sind gleichzeitig keine oder nur sehr wenig Korrosion mit elektrischen bzw. elektronischen Bauteilen und lackierten Kupferdrähten, die in den Wicklungen der Elektromotoren bzw. Antriebsmaschinen verwendet werden, zu beobachten. Gleichzeitig gewährleistet die Schmierflüssigkeitszusammensetzung eine sehr gute Schmierfähigkeit von Verzahnungen bei sehr geringen Schleppverlusten infolge sehr niedriger Reibwerte in tribologischen Kontakten.

Vorteilhaft besteht auch eine gute Verträglichkeit der erfindungsgemäßen Flüssigkeitszusammensetzung mit denen in Getrieben und Antriebsstrang eingesetzten Elastomer-Werkstoffen und Polyamiden (wie zum Beispiel spezielle aus ACM hergestellte Radial-Wellenabdichtungen (RWDR)) auch bei vergleichsweise hohen Drehzahlen oder hohen Anwendungstemperaturen. Eine gute Verträglichkeit besteht auch mit unbeschichteten Kupferdrahtwerkstoffen,

Darüber hinaus besteht eine ausreichende chemische Verträglichkeit mit vergleichsweise empfindlichen Dichtungsmitteln, wie silikonhaltige Flüssigdichtmitteln, was u.a. durch die gezielte Verwendung der beanspruchten borierten Succinimide in Kombination mit den P/S-Verbindungen erreicht werden kann.

Neben der niedrigen Viskosität von 1,5 bis 3,1 mm²/s bei 100°C (gemessen mit Prüfmethode ASTM D445) bzw. unterhalb von 2000 mPas bei -40 °C (gemessen nach DIN 51398) weist die erfindungsgemäße Zusammensetzung vorteilhaft auch einen Scherverlust (Viskosität nach Scherung) gemäß ASTM D445 von unter 5% auf. Damit ist vorteilhaft eine Einstufung in die für Getriebeöle international gültige SAE Klassifikation J 306 (Stand 2019) nicht möglich, denn dort sind bisher nur deutlich höhere Viskositätslagen (> 3,8mm²/s bei 100°C) definiert.

Gemäß der Erfindung umfasst die Flüssigkeitszusammensetzung zusätzlich eine Phosphorverbindung bzw. Phosphorschwefelverbindung nach Formel (II):

Dabei handelt es sich um ein Ammoniumsalz der Phosphorverbindung nach Formel (II), wobei mindestens einer der Reste am Ammonium-Kation ein C12-C14-tert-Alkylrest ist.

Phosphorverbindung nach Formel (II) ist das Reaktionsprodukt aus 4-Methyl-2-pentanol und Diphosphorpentasulfid, propoxyliert und verestert mit Diphosphorpentaoxid und mit Aminen versalzen mit einem C12-14-tert.-Alkylrest.

Ferner kann die Flüssigkeitszusammensetzung bis zu 6 Gew.-%, insbesondere 3 bis 6 Gew.-%, eines dispergierenden Polymethacrylats aufweisen. Polymethacrylate sind Ester der Polymethacrylsäure, verestert mit beispielsweise Alkylalkoholen, wie C1-C4-Alkyl, insbesondere mit Methanol (führt zu Polymethylmethacrylat, PMMA).

In einer ebenfalls bevorzugten Ausführung der Erfindung umfasst das Grundöl auch ein GTL-Grundöl nach Gruppe III der API-Klassifikation. Vorteilhaft verbessert sich die Anwendbarkeit bei elektronischen Bauteilen. Die Gruppierung von Grundölen ist im Ausführungsbeispiel als Tabelle angegeben.

Bevorzugt umfasst die erfindungsgemäße Zusammensetzung einen Fließverbesserer (PPD) in einer Menge von < 0,5 Gew.-%, wobei der Fließverbesserer ausgewählt ist aus hydriertem Polystyrol-co-isopren (HSI), Ethylen-Propylen-Copolymere (OCP), Polyisobutylen (PIB), Polyalkylacrylaten und -methacrylaten und deren Copolymere (PAMA), Vinylpyrrolidon/Methacrylat-Copolymeren, Polyvinylpyrrolidon, Polybutenen, Olefin-Copolymeren, Styrol/Acrylat-Copolymeren, Polyether, alkylierten Naphthalinderivaten sowie Mischungen daraus. Besonders bevorzugt sind Polyalkylacrylate und -methacrylate.

In einer bevorzugten Ausführungsform der Erfindung weist die Zusammensetzung einen Borgehalt von 20 bis 300 mg/kg auf.

Bevorzugt enthält die Zusammensetzung keine oder nur geringe Mengen Schwefelverbindungen des Typs geschwefelte Olefine von 0 bis < 0,4%. Diese haben ein ungünstiges Korrosionsverhalten mit Kupferwerkstoffen.

Bevorzugt beträgt der Schwefelgehalt in der erfindungsgemäßen Schmierflüssigkeitszusammensetzung 0,05 bis 0,25 Gew.-%, besonders bevorzugt 0,07 bis 0,13 Gew.-%.

Dieser Schwefelgehalt betrifft vorliegend den Gesamtgehalt der Zusammensetzung an gebundenem und ungebundenem Schwefel, umfassend Schwefel, der in den Schwefelverbindungen gemäß der Alkyl-Thiadiazolverbindung, nach Formel (I) und ggf. in einer bevorzugten Ausführung mit Ammoniumsalz einer Phosphorverbindung nach Formel (II) dort enthalten ist. Eventuell in Grundölen und Stellölen aus Additiven vorhandener Schwefel ist mit 0,01 bis 0,05 Gew.-% zu berücksichtigen (PAO / GtL nur Restschwefel). Der Schwefelgehalt beschreibt einen analytischen Standardparameter im Rahmen der Qualitätssicherung von Getriebeölen.

In einer bevorzugten Ausführungsform der Erfindung beträgt der Phosphorgehalt der Zusammensetzung 0,02 bis 0,1 Gew.-%, insbesondere in Form von Phosphor, der in verschiedenen Additiven gebunden vorliegt. Dabei bezeichnet Phosphorgehalt vorliegend den Gesamtgehalt der Zusammensetzung an gebundenem und ungebundenem Phosphor, umfassend den eventuell im Grundöl vorhandenen Phosphor sowie Phosphor, der in entsprechenden Additiven gebunden vorliegt. Phosphorhaltige Additive verbessern bekanntermaßen die Schmierfähigkeit der Zusammensetzung gegenüber abrasivem Verschleiß.

In einer bevorzugten Ausführungsform der erfindungsgemäßen Zusammensetzung beträgt die kinematische Viskosität bei 100 °C gemessen 1,5 bis 3,3 mm²/s (Centistokes), bevorzugt 2,0 bis 2,9 mm²/s besonders bevorzugt 2,5 bis 2,9 mm²/s. Viskositäten in den genannten Bereichen sind besonders zur Schmierungen von Getrieben im elektrischen Antrieb geeignet.

Zur Veränderung der Fließeigenschaften des Grundöls werden normalerweise sogenannte Fließverbesserer (Viskositätsindex (VI)-Verbesserer und Stockpunkterniedriger), zum Beispiel höhermolekulare Verdicker von 5 bis 15 Gew.-% zugegeben. Die erfindungsgemäße Zusammensetzung enthält diese klassischen Fließverbesserer vorzugsweise nur in vergleichsweise geringen Konzentrationen von < 0,5 Gew.-%.

Für eine Zielviskosität des fertig formulierten Schmierstoffes von KV100 = 3cSt, oder niedriger, sind insbesondere ein GTL 3 und ggf. auch ein GTL 4 bevorzugt (s. Tabelle 1).

**Tabelle 1:**

| | KV 40 | Flash Point | |
|---|---|---|---|
| **GTL 3** | Bereich: 6,5 - 11,0 | >140°C | Distillate (Fischer-Tropsch), schwer, C18-50-verzweugt, |
| | | | cyclisch und linear |
| **GTL 4** | 17,2 | >210°C | EC / List no.: 482-220-0 |
| | | | CAS no.: 848301-69-9 |
| | | | Mol. formula: C123H252 |
| | | | Quelle: https://echa.europa.eu/ |

Als Grundöl der erfindungsgemäßen Schmierstoffzusammensetzung können synthetische Grundöle der Gruppen III und IV, wie sie in den American Petroleum Institute (API) "Base Oil Interchangeability Guidelines" spezifiziert sind, verwendet werden. Die API-Grundölgruppen Gruppe I bis V sind in Tabelle 3 dargestellt.

**Tabelle 3:**

| Grundöl-gruppe¹ | Schwefel (Gew.-%)² | und/oder | Gesättigte Kohlenwasserstoffe (Gew.-%)³ | Viskositätsindex⁴ |
|---|---|---|---|---|
| Gruppe I | > 0,03 | und/ oder | < 90 | ≥ 80 bis < 120 |
| Gruppe II | ≤ 0,03 | und | ≥ 90 | ≥ 80 bis < 120 |
| Gruppe III | ≤ 0,03 | und | ≥ 90 | ≥ 120 |
| Gruppe IV | alle Polyalphaolefine (PAOs) | | | |
| Gruppe V | alle anderen, die nicht in den Gruppen I bis IV eingeschlossen sind | | | |

| | | | | |
|---|---|---|---|---|
| ¹Die Gruppen I bis III sind mineralische Ölgrundmaterialien. ²ASTM D1552, ASTM D2622, ASTM D3120, ASTM D4294 oder ASTM D4927. ³ASTM D2007 ⁴ASTM D2270 | | | | |

Weitere bevorzugte Ausgestaltungen der Erfindung ergeben sich aus den übrigen, in den Unteransprüchen genannten Merkmalen.

Die verschiedenen in dieser Anmeldung genannten Ausführungsformen der Erfindung sind, sofern im Einzelfall nicht anders ausgeführt, mit Vorteil miteinander kombinierbar.

### Beispiele

### Materialien

| | | |
|---|---|---|
| Grundöl: | Syn 2.5: | Chevron Synfluid 2.5 |
| | PAO 4: | Polyalphaolefin 4 |
| | HC 3/4 | |
| Viskositätsverbesserer: | D-PMA: | Dispergierendes Polyalkylmethacrylat |
| Dispersant: | B-PP: | boriertes PIBSA/PAM-Succinimid |
| | PP: | bor-freies PIBSA/PAM-Succinimid |
| Extreme-Pressure-Additiv: | EP 1: | AT: Alkyl-Thiadiazol mit C₉H₁₉ (tert-Nonyl); gemäß (la)/(Ib) |
| | EP 2: | olefinisches Polysulfid |
| Verschleißschutzadditiv: | AW 1: | Phosphorsäureverbindung (Reaktionsprodukt aus 4-Methyl-2-pentanol und Diphosphorpentasulfid, das propoxyliert, mit Diphosphorpentaoxid verestert und mit Aminen versalzen ist und einen C12-14-tert-Alkylrest aufweist; gemäß (II) |
| | AW 2: | Alkylphosphataminsalz |
| | AW 3: | Irgalube^{®}353 (BASF) |
| | AW4: | Alkylphosphit |
| | AW5: | Dibutylphosphonat |
| | AW6: | Amin-neutralisierte Phosphorsäureester |
| Reibwertverbesserer: | FM 1 : | Molybdendicarbamat |
| | FM 2: | ethoxyliertes Amin |
| Korrosionsschutzadditiv: | KS 1: | Triazolalkylamin |
| | KS 2: | Irgamet^{®} TTZ (BASF) |
| | KS 3: | Alkylbenzotriazolalkylamin |
| Antioxidant: | AO 1: | Bisnonylphenylamin |
| | AO 2 : | Diphenylamine |

### Stellöl

### Beispiele 1 bis 10

Es wurden Zusammensetzungen gemäß Tabelle 4 durch Mischen hergestellt, wobei sich sämtliche Angaben auf Gew-% beziehen.

Die Zusammensetzungen der Beispiele 1 bis 10 (Beispiele 4 bis 10 nicht von der Erfindung umfasst) wurden hinsichtlich verschiedener physikalischer und thermodynamischer Eigenschaften untersucht. Die Ergebnisse sind in den Tabellen 5 bis 8 zusammengefasst.

Die Elementarzusammensetzung der Zusammensetzungen der Beispiele 1 bis 10 ist in Tabelle 9 gezeigt, wobei sich sämtliche Angaben auf mg/kg der gesamten Zusammensetzung beziehen. Bei Beispiel 10 handelt es sich um ein typisches modernes Handschaltgetriebeöl mit hervorragenden Schmierungseigenschaften, allerdings sind sowohl die thermische Stabilität und die Verträglichkeit mit Kupfer unzureichend für Anwendungen im elektrischen Triebstrang in einer Elektromaschine. Auch der Wirkungsgrad zeigte sich als signifikant ungünstiger.

**Tabelle 4:**

| | | **Bsp. 1** | **Bsp. 2** | **Bsp. 3** | **Bsp. 4** | **Bsp. 5** | **Bsp. 6** | **Bsp. 7** | **Bsp. 8** | **Bsp. 9** | **Bsp.10** |
|---|---|---|---|---|---|---|---|---|---|---|---|
| **Grundöl** | Syn 2.5 | 76,3 | 95,3 | 95,7 | 79 | 75 | 70 | 70 | 52 | 78 | |
| | PAO 4 | 20,0 | | | 10,0 | 14,0 | 19,0 | 21,0 | 43 | 14 | |
| | HC 3/4 | | | | | | | | | | 82,2 |
| **Viskositätsverb.** | D-PMA | 0,3 | 0,3 | 0,3 | | | | | | | 8 |
| **Dispersant** | B-PP | 1,5 | 1,5 | 0,5 | 3,6 | 3,6 | 3,6 | 3,6 | 1 | 0,5 | 1,5 |
| | PP | | | | 1,5 | | | | | 2,5 | |
| **EP-Additiv** | EP 1 | 0,30 | 0,30 | 0,33 | | | | | 0,5 | 0,8 | 1,5 |
| | EP 2 | | | | | | | | | | 1,9 |
| **Verschleißschutz** | AW 1 | 0,4 | 0,4 | 0,44 | | | | | | | 0,5 |
| | AW 2 | | | | 2,7 | 1,8 | 1,3 | + | | | |
| | AW 3 | | | | | | | | 0,5 | | |
| | AW 4 | | | | | | | | | 0,8 | |
| | AW 5 | | | | 0,5 | 0,5 | 0,5 | 0,5 | | | |
| | AW 6 | | | | | | | | | | 0,4 |
| **Korrosionsschutz** | KS 1 | | | | 0,1 | 0,1 | 0,1 | 0,1 | | | |
| | KS 2 | | | | | | | | 0,1 | | |
| | KS 3 | | | | | | | | | 0,1 | |
| **Reibwertverb.** | FM 1 | | | | | | | | | | 0,5 |
| | FM 2 | | | | | | | | | | 0,3 |
| **Antioxidant** | AO 1 | 0,1 | 0,1 | 0,1 | 0,1 | 0,1 | 0,1 | 0,1 | | 0,1 | 0,1 |
| | AO 2 | | | | | | | | 0,1 | | 0,05 |
| | AO 3 | | | | | | | | | | 0,05 |
| **Stellöl** | | 2 | 2 | 2,6 | 2 | 2 | 2 | 2 | 2 | 2 | 2 |

**Tabelle 5:**

| | **Test** | **Einheit** | **Zielwert** | **Bsp. 1** | **Bsp. 2** | **Bsp. 3** | **Bsp. 4** | **Bsp. 5** | **Bsp. 6** | **Bsp. 7** | **Bsp. 8** | **Bsp. 9** | **Bsp. 10** |
|---|---|---|---|---|---|---|---|---|---|---|---|---|---|
| **Dynamische Viskosität** | | | | | | | | | | | | | |
| bei -40 °C (Brookfield) | DIN 51398 | mPas | ≤ 1200 | 920 | 850 | 890 | 2420 | 1070 | 1010 | 1010 | 1100 | 950 | 10.000 |
| bei +40 °C | ASTM D 445 | mm²/s | | 11,5 | 10,2 | 9,5 | 11,3 | 11,6 | 11,6 | 11,7 | 11,8 | 11,6 | 27,4 |
| bei +100 °C | ASTM D 445 | mm²/s | 3,1 +/- 0,1 | 3,1 | 2,9 | 2,7 | 3,0 | 3,1 | 3,1 | 3,1 | 3,1 | 3,1 | 6,0 |
| Verdampfungsverlust bei 200 °C | ASTM D 5800 | Gew.% | ≤ 8,0 | 6,8 | 7,5 | 7,1 | 9,3 | 7,7 | 7,8 | 6,8 | 5,7 | 6,7 | 4,0 |
| **Kupferverträglichkeit** nach 70 h bei 160 °C | PV1491 | | | | | | | | | | | | |
| Bewertung Kupferstreifen | | Kennziffer | ≤ 3 | 3 | 3 | 4B | 1 | 2C | 2A | 2A | 3B | 4 | 4C |
| Cu-Gehalt im Öl | | mg/kg | < 50 | 10 | 9 | 17 | 160 | 92 | 26 | 12 | 2 | 31 | 180 |
| **Oxidationstest** 170 °C / 192 h | CEC-L-48-A00/B | | | | | | | | | | | | |
| Blotter-Spot-Test Auftropfbereich | keine festen/klebrigen Rückstände | | keine | keine | keine | keine | keine | keine | keine | keine | keine | keine | ja |
| delta KV bei 100 °C | ASTM D 445 | % | ≤ 10 | 9,1 | 5,7 | 12,2 | -1,4 | -1,1 | -0,6 | -0,3 | 10,4 | 6,0 | >20 |

**Tabelle 6:**

| | **Test** | **Einheit** | **Zielwert** | **Bsp. 1** | **Bsp. 2** | **Bsp. 3** | **Bsp. 4** | **Bsp. 5** | **Bsp. 6** | **Bsp. 7** | **Bsp. 8** | **Bsp. 9** | **Bsp. 10** |
|---|---|---|---|---|---|---|---|---|---|---|---|---|---|
| **Schmierungseigenschaften** | | | | | | | | | | | | | |
| FZG A10/16.6R/90 (SKS) | FVA 243 | SKS | ≥ 9 | 9 | 10 | 10 | 8 | 6 | 6 | 5 | 7 | 7 | 11 |
| FZG A10/33,2R/90 (SKS) | PV1816 | | ≥ 9 | 9 | 10 | 10 | 6 | 6 | 5 | 4 | 8 | 9 | 12 |
| FZG S-A10/16,6R/90 | | SKS | ≥ 5 | 5 | | | | | | | 5 | 4 | 7 |
| FZG C/0.05:0.57/90:120/12 | Ri + Ra | mg | | | | | | | | | | | |
| Verschleiß am Ritzel | | mg | < 20 | 33 | | | | | | | 30 | 4 | 13 |
| Verschleiß am Rad | | mg | < 40 | 114 | | | | | | | 25 | 1 | 8 |

| **FE8-Wälzlager-eigenschaften (2 Tests je 2 Lager)** | | | | | | | | | | | | | |
|---|---|---|---|---|---|---|---|---|---|---|---|---|---|
| Verschleißtest in Anl. an DIN 51819-3 | Gew.-Verlust Rollensatz | mg | < 25 | 5/3 | | | <2/<2 | 3/2 | 7/6 | | 5/5 | 9/7 | 8/9 |
| Ermüdungstest | PV 1483 | Mio. in 200 h | 8,64 | 8,64 | 8,64 | 8,64 | 8,64 | 8,64 | 8,64 | 8,64 | fail | fail | 8,64 |

| **Fuel Economy** | | | | | | | | | | | | | |
|---|---|---|---|---|---|---|---|---|---|---|---|---|---|
| Beharrungstemperatur | PV 1454 | | | | | | | | | | | | |
| Versuchsöl | | °C | | 102 | 97 | 96 | 100 | 103 | 103 | 101 | 100 | | 115 |
| FVA Referenzöl 4 % A 99 | 133 | °C | ist anzugeben | 133 | 133 | 133 | 133 | 133 | 133 | 133 | 133 | 133 | 133 |
| Wirkungsgradvorteil | | % | | 23 | 27 | 28 | 25 | 23 | 23 | 24 | 25 | | 13 |

**Tabelle 8:**

| | **Test** | **Einheit** | **Zielwert** | **Bsp. 1** | **Bsp. 2** | **Bsp. 3** | **Bsp. 4** | **Bsp. 5** | **Bsp. 6** | **Bsp. 7** | **Bsp. 8** | **Bsp. 9** | **Bsp. 10** |
|---|---|---|---|---|---|---|---|---|---|---|---|---|---|
| **Verlustfaktor** | IEC 60247 (800 VAC, 50 Hz) | | | | | | | | | | | | |
| Neuöl bei 23°C | | | <1,0 | 0,6 | | | | | | | | 0,6 | |
| Neuöl bei 100°C | | | ≤ 7,0 | 5,5 | | | | | | | | 9,9 | |
| **Permittivität** | IEC 60247 (100 kHz) | | | | | | | | | | | | |
| Neuöl bei 23°C | | | ≤ 2,5 | 1,9 | | | | | | | | 1,9 | |
| Neuöl bei 100°C | | | ≤ 2,5 | 1,8 | | | | | | | | 1,8 | |
| **Wärmekapazität** | ASTM D7896-19 | | | | | | | | | | | | |
| cP @40°C | | J/gK | ≥ 2,10 | 2,12 | 2,11 | | 2,12 | 2,11 | 2,11 | | | 2,11 | 2,0 |
| cP @100°C | | J/gK | ≥ 2,33 | 2,35 | 2,33 | | 2,35 | 2,34 | 2,34 | | | 2,34 | |
| cP @150°C | | J/gK | ≥ 2,56 | 2,58 | 2,55 | | 2,60 | 2,59 | 2,59 | | | 2,59 | 2,23 |
| **Wärmeleiteigenschaften** | ASTM D7896-19 | | | | | | | | | | | | |
| Wärmeeleitfähigkeit @40°C | | mW/mK | ≥ 140,0 | 142,4 | 141,3 | | 142,5 | 142,0 | 141,5 | | | 141,3 | 139,1 |
| Wärmeeleitfähigkeit @100°C | | mW/mK | ≥ 131,0 | 133,7 | 131,5 | | 133,1 | 132,9 | 132,6 | | | 132,5 | 131,1 |
| Wärmeeleitfähigkeit @150°C | | mW/mK | ≥ 124,0 | 126,3 | 122,9 | | 126,2 | 125,8 | 125,5 | | | 125,4 | 124,3 |

**Tabelle 9:**

| **Element** | **Zielwert** | **Bsp. 1** | **Bsp. 2** | **Bsp. 3** | **Bsp. 4** | **Bsp. 5** | **Bsp. 6** | **Bsp. 7** | **Bsp. 8** | **Bsp. 9** | **Bsp. 10** |
|---|---|---|---|---|---|---|---|---|---|---|---|
| Ba | | <5 | <5 | <5 | <5 | <5 | <5 | <5 | <5 | <5 | <5 |
| K | | <5 | <5 | <5 | <5 | <5 | <5 | <5 | <5 | <5 | <5 |
| Ti | | <5 | <5 | <5 | <5 | <5 | <5 | <5 | <5 | <5 | <5 |
| V | | <5 | <5 | <5 | <5 | <5 | <5 | <5 | <5 | <5 | <5 |
| Ni | | <5 | <5 | <5 | <5 | <5 | <5 | <5 | <5 | <5 | <5 |
| Cu | | <5 | <5 | <5 | <5 | <5 | <5 | <5 | <5 | <5 | <5 |
| Sn | | <5 | <5 | <5 | <5 | <5 | <5 | <5 | <5 | <5 | <5 |
| Pb | | <5 | <5 | <5 | <5 | <5 | <5 | <5 | <5 | <5 | <5 |
| W | | <5 | <5 | <5 | <5 | <5 | <5 | <5 | <5 | <5 | <5 |
| Li | | <5 | <5 | <5 | <5 | <5 | <5 | <5 | <5 | <5 | <5 |
| Co | | <5 | <5 | <5 | <5 | <5 | <5 | <5 | <5 | <5 | <5 |
| Cr | | <5 | <5 | <5 | <5 | <5 | <5 | <5 | <5 | <5 | <5 |
| Fe | | <5 | <5 | <5 | <5 | <5 | <5 | <5 | <5 | <5 | <5 |
| Al | | <5 | <5 | <5 | <5 | <5 | <5 | <5 | <5 | <5 | <5 |
| Mn | | <5 | <5 | <5 | <5 | <5 | <5 | <5 | <5 | <5 | <5 |
| Zn | | <5 | <5 | <5 | <5 | <5 | <5 | <5 | <5 | <5 | <5 |
| Na | | <5 | <5 | <5 | <5 | <5 | <5 | <5 | <5 | <5 | <5 |
| Mg | | <5 | <5 | <5 | <5 | <5 | <5 | <5 | <5 | <5 | <5 |
| Ca | | <5 | <5 | <5 | <5 | <5 | <5 | <5 | 30 | 70 | 800 |
| B | 20 bis 300 | 177 | 176 | 56 | 181 | 170 | 167 | 180 | 33 | 65 | 135 |
| N | | 0,07 | 0,07 | 0,06 | 0,25 | 0,16 | 0,14 | 0,13 | 0,05 | 0,12 | 0,098 |
| Si | | 1 | 1 | 0 | 17 | 10 | 9 | 12 | 6 | 8 | 7 |
| P | 200 bis 1000 | 240 | 240 | 270 | 2610 | 1770 | 1220 | 650 | 130 | 350 | 641 |
| S | 700 bis 1300 | 1240 | 1210 | 1280 | <20 | <5 | <5 | <5 | 1060 | 2220 | 8600 |
| Cl | | 19 | 18 | 4 | 3 | 4 | 5 | 5 | 5 | 54 | 35 |
| Mo | | <5 | <5 | <5 | <5 | <5 | <5 | <5 | <5 | <5 | 250 |

## Patentansprüche

1. Flüssigkeitszusammensetzung mit einer kinematischen Viskosität im Bereich von 0,8 bis 4,0 mm²/s bei 100°C, gemessen nach ASTM D445, umfassend
• 50-99,93 Gew.-% eines Grundöls oder Grundölgemischs, ausgewählt aus Polyalphaolefin-Ölen nach Gruppe IV der API-Klassifikation oder GTL-Grundölen nach Gruppe III der API-Klassifikation;
sowie die folgenden Additive:
• 0,2 bis 4,0 Gew.-% eines borhaltigen, aschefreien Bernsteinsäureamids und/oder -imids,
• 0,05 bis 1,0 Gew.-% einer Alkyl-Thiadiazolverbindung nach Formel (la) und/oder (Ib), wobei C₉H₁₉ *tert*-Nonyl ist,
und
• die folgenden Phosphorverbindungen (II), erhalten als Reaktionsprodukt aus 4-Methyl-2-pentanol und Diphosphorpentasulfid, das propoxyliert, mit Diphosphorpentaoxid verestert und mit Aminen versalzen ist und einen C12-14-*tert-*Alkylrest aufweist

2. Flüssigkeitszusammensetzung nach einem der Ansprüche 1 oder 2, wobei das borhaltige, aschefreie Bernsteinsäureamid und/oder -imid ein Dispersant auf Basis von Poly-iso-butylensuccinamid bzw. -imid (PIBSA oder PIBSI) hergestellt aus Maleinsäureamid bzw. -imid ist.

3. Flüssigkeitszusammensetzung nach einem der Ansprüche 1 oder 2, wobei das borhaltige, aschefreie Bernsteinsäureamid und/oder -imid ein Molekulargewicht, MW, von 500 bis 1300, bevorzugt 900 bis 1100, besonders bevorzugt 950 bis 1050, aufweist.

4. Flüssigkeitszusammensetzung nach einem der Ansprüche 1 bis 3, wobei die Alkyl-Thiadiazolverbindung nach Formel (la) und/oder (Ib) einen Anteil von 0,2 bis 0,8 Gew.-% aufweist.

5. Flüssigkeitszusammensetzung nach einem der Ansprüche 1 bis 4, ferner umfassend das Thiophosphit EG 424-820-7.

6. Flüssigkeitszusammensetzung nach einem der Ansprüche 1 bis 5,
ferner umfassend einen Fließverbesserer in einer Menge von < 0,5 Gew.-%,
wobei der Fließverbesserer ausgewählt ist aus hydriertem Polystyrol-co-isopren (HSI), Ethylen-Propylen-Copolymer (OCP), Polyisobutylen (PIB), Polyalkylacrylaten und - methacrylaten und deren Copolymere (PAMA), Vinylpyrrolidon/Methacrylat-Copolymeren, Polyvinylpyrrolidon, Polybutenen, Olefin-Copolymeren, Styrol/Acrylat-Copolymeren, Polyether, alkylierten Naphthalinderivaten sowie Mischungen daraus.

7. Flüssigkeitszusammensetzung nach einem der Ansprüche 1 bis 6, wobei sie einen Borgehalt von 20 bis 300 mg/kg aufweist.

8. Flüssigkeitszusammensetzung nach einem der Ansprüche 1 bis 7, wobei der Schwefelgehalt 0,05 bis 0,25 Gew.-%, insbesondere 0,07 bis 0,13 Gew.-%, beträgt.

9. Flüssigkeitszusammensetzung nach einem der Ansprüche 1 bis 8, wobei der Phosphorgehalt 0,02 bis 0,1 Gew.-% beträgt.

10. Flüssigkeitszusammensetzung nach einem der Ansprüche 1 bis 9, wobei die kinematische Viskosität bei 100 °C 2,0 bis 2,8 mm²/s, insbesondere 2,2 bis 3,1 mm²/s, beträgt.

11. Verwendung der Flüssigkeitszusammensetzung nach einem der Ansprüche 1 bis 10 in batteriebetriebenen Fahrzeugen, elektrischen Antrieben und Hochdrehzahl-Getrieben in Kombination mit elektrischen Maschinen.

## Claims

1. Liquid composition having a kinematic viscosity in the range of 0.8 to 4.0 mm²/s at 100°C, measured according to ASTM D445, comprising
• 50-99.93 wt.% of a base oil or base oil mixture selected from polyalphaolefin oils according to Group IV of the API classification or GTL base oils according to Group III of the API classification;
as well as the following additives:
• 0.2 to 4.0 wt.% of a boron-containing, ash-free succinic acid amide and/or imide,
• 0.05 to 1.0 wt.% of an alkyl thiadiazole compound according to formula (la) and/or (Ib), where C₉H₁₉ is *tert*-Nonyl,
and
• the following phosphorus compounds (II), obtained as a reaction product from 4-Methyl-2-pentanol and diphosphorus pentasulfide, which is propoxylated, esterified with diphosphorus pentoxide and salted with amines and has a C12-14-tert-alkyl group

2. Liquid composition according to any of claims 1 or 2, wherein the boron-containing, ash-free succinic acid amide and/or imide is a dispersant based on polyisobutylene succinamide or -imide (PIBSA or PIBSI) produced from maleic acid amide or imide.

3. Liquid composition according to any of claims 1 or 2, wherein the boron-containing, ash-free succinic acid amide and/or imide has a molecular weight MW of 500 to 1300, preferably 900 to 1100, particularly preferably 950 to 1050.

4. Liquid composition according to any of claims 1 to 3, wherein the alkyl thiadiazole compound according to formula (la) and/or (Ib) has a proportion of 0.2 to 0.8 wt.%.

5. Liquid composition according to any of claims 1 to 4, further comprising the thiophosphite EG 424-820-7.

6. Liquid composition according to any of claims 1 to 5,
further comprising a flow improver in an amount of < 0.5 wt.%,
wherein the flow improver is selected from hydrogenated polystyrene-co-isoprene (HSI), ethylene-propylene copolymer (OCP), polyisobutylene (PIB), polyalkyl acrylates and methacrylates and their copolymers (PAMA), vinylpyrrolidone/methacrylate copolymers, polyvinylpyrrolidone, polybutenes, olefin copolymers, styrene/acrylate copolymers, polyethers, alkylated naphthalene derivatives and mixtures thereof.

7. Liquid composition according to any of claims 1 to 6, wherein it has a boron content of 20 to 300 mg/kg.

8. Liquid composition according to any of claims 1 to 7, wherein the sulfur content is 0.05 to 0.25 wt.%, in particular 0.07 to 0.13 wt.%.

9. Liquid composition according to any of claims 1 to 8, wherein the phosphorus content is 0.02 to 0.1 wt.%.

10. Liquid composition according to any of claims 1 to 9, wherein the kinematic viscosity at 100°C is 2.0 to 2.8 mm²/s, in particular 2.2 to 3.1 mm²/s.

11. Use of the liquid composition according to any of claims 1 to 10 in battery-powered vehicles, electric drives and high-speed transmissions in combination with electric machines.

## Revendications

1. Composition liquide comportant une viscosité cinématique comprise dans la plage allant de 0,8 à 4,0 mm²/s à 100 °C, mesurée selon la norme ASTM D445, comprenant
• 50 à 99,93 % en poids d'une huile de base ou d'un mélange d'huiles de base, choisi parmi huiles polyalphaoléfines du groupe IV de la classification API ou huiles de base GTL du groupe III de la classification API ;
ainsi que les additifs suivants :
• 0,2 à 4,0 % en poids d'un amide et/ou d'un imide d'acide succinique contenant du bore et exempt de cendres,
• 0,05 à 1,0 % en poids d'un composé alkyl-thiadiazole de formule (la) et/ou (Ib), dans laquelle C₉H₁₉ représente un tert-nonyle,
et
• les composés phosphorés (II) suivants, obtenus comme produit de réaction du 4-méthyl-2-pentanol et du pentasulfure de diphosphore qui est propoxylé, estérifié par le pentaoxyde de diphosphore et salifié par des amines et qui présente un radical tert-alkyle en C12-14

2. Composition liquide selon l'une des revendications 1 ou 2, dans laquelle l'amide et/ou l'imide d'acide succinique contenant du bore et exempt de cendres sont des dispersants à base de succinamide ou succinimide de poly-iso-butylène (PIBSA ou PIBSI) préparés à partir d'amide ou d'imide d'acide maléique.

3. Composition liquide selon l'une des revendications 1 ou 2, dans laquelle l'amide et/ou l'imide d'acide succinique contenant du bore et exempt de cendres présentent une masse moléculaire, MW, allant de 500 à 1300, de préférence de 900 à 1100, de manière particulièrement préférée de 950 à 1050.

4. Composition liquide selon l'une des revendications 1 à 3, dans laquelle le composé alkyl-thiadiazole selon la formule (la) et/ou (Ib) présente une proportion allant de 0,2 à 0,8 % en poids.

5. Composition liquide selon l'une des revendications 1 à 4, comprenant en outre le thiophosphite EG 424-820-7.

6. Composition liquide selon l'une des revendications 1 à 5,
comprenant en outre un agent d'amélioration d'écoulement en une quantité < 0,5 % en poids,
dans laquelle l'agent d'amélioration d'écoulement est choisi parmi polystyrène-co-isoprène hydrogéné (HSI), copolymère éthylène-propylène (OCP), polyisobutylène (PIB), acrylates et méthacrylates de polyalkyle et leurs copolymères (PAMA), copolymères vinylpyrrolidone/méthacrylate, polyvinylpyrrolidone, polybutènes, copolymères d'oléfines, copolymères styrène/acrylate, polyéthers, dérivés alkylés de naphtalène ainsi que leurs mélanges.

7. Composition liquide selon l'une des revendications 1 à 6, dans laquelle elle présente une teneur en bore allant de 20 à 300 mg/kg.

8. Composition liquide selon l'une des revendications 1 à 7, dans laquelle la teneur en soufre va de 0,05 à 0,25 % en poids, en particulier de 0,07 à 0,13 % en poids.

9. Composition liquide selon l'une des revendications 1 à 8, dans laquelle la teneur en phosphore va de 0,02 à 0,1 % en poids.

10. Composition liquide selon l'une des revendications 1 à 9, dans laquelle la viscosité cinématique à 100 °C va de 2,0 à 2,8 mm²/s, en particulier de 2,2 à 3,1 mm²/s.

11. Utilisation de la composition liquide selon l'une des revendications 1 à 10 dans des véhicules fonctionnant par batterie, des entraînements électriques et des transmissions à grande vitesse en combinaison avec des machines électriques.
